# EUROPÄISCHE PATENTSCHRIFT

(11) **EP 0 061 130 B1**
(45) Veröffentlichungstag und Bekanntmachung des Hinweises auf die Patenterteilung: **13.02.1985**
(21) Anmeldenummer: 82102134.2
(22) Anmeldetag: 16.03.1982
(51) Int. Cl.: C25D 5/36, C25D 21/14, C25D 3/56

(54) **Verfahren zum galvanischen Abscheiden eines Zink-Nickel-Legierungsüberzuges auf einem Metallgegenstand, insbesondere auf Bandstahl**
Process for the galvanic deposit of a zinc-nickel-alloy layer on a metal object, in particular on steel strip
Procédé de dépôt galvanique d'une couche d'alliage zinc-nickel sur un objet métallique, en particulier sur une bande en acier

(30) Priorität: 17.03.1981 DE 3110317
(43) Veröffentlichungstag der Anmeldung: 29.09.1982
(73) Patentinhaber: Rasselstein AG, D-56564 Neuwied (DE)
(72) Erfinder: Elzer, Richard, D-5450 Neuwied 13 (DE); Kilian, Karl-Heinz, D-5470 Andernach 13 (DE); Siewert, Johannes, D-5470 Andernach 1 (DE); Weigel, Hans-Ulrich, D-5419 Dernbach (DE)
(74) Vertreter: Liebau, Gerhard, Dipl.-Ing.

## Beschreibung

Die Erfindung betrifft ein Verfahren zum galvanischen Abscheiden eines Zink-Nickel-Legierungsüberzuges auf einem Metallgegenstand, insbesondere auf Bandstahl, unter Verwendung löslicher, die Legierungselemente enthaltender Anoden.

Bandstähle mit Zink-Nickel-Legierungsüberzügen finden Verwendung, wenn Korrosionsbeständigkeit gefordert wird. Dabei ist wichtig, daß sie auch im verformten Zustand eine gute Korrosionsbeständigkeit behalten. Diesbezüglich führen bekannte galvanische Abscheidungsverfahren zu nicht ganz befriedigenden Ergebnissen.

Bei dem galvanischen Abscheiden eines Zink-Nickel-Legierungsüberzuges auf einem Metallgegenstand, insbesondere auf Bandstahl, kommt es auch darauf an, daß der Legierungsüberzug eine vorbestimmte konstante prozentuale Zusammensetzung der Legierungselemente enthält. Die Abscheidung eines Legierungsüberzuges mit einer konstanten Zusammensetzung hängt jedoch von verschiedenen Faktoren, in erster Linie von der Konzentration der verschiedenen Legierungselemente im Elektrolyten ab. Eine einfache Steuerung der Konzentration der verschiedenen Legierungselemente im Elektrolyten ist bisher praktisch nicht möglich.

Bei einem bekannten Verfahren zum galvanischen Abscheiden eines Zink-Nickel-Legierungsüberzuges auf einem Stahldraht (US-PS 2419231) wurden getrennte Nickel- und Zinkanoden verwendet, deren jeweilige Oberfläche in einem Verhältnis gewählt wurde, wie die gewünschte prozentuale Zusammensetzung des Legierungsüberzuges. Es wurden hierbei eine Vielzahl von Zinkanoden und Nickelanoden auf einem gemeinsamen Anodenträger so verteilt, daß sich die gewünschte Stromverteilung ergab. Hierbei führte jedoch jede Änderung der Verfahrensbedingungen, beispielsweise der Stromdichte oder der Abscheidungsspannung zu einer Verschiebung in der Konzentration des Elektrolyten und damit zu einer unkontrollierbaren Änderung der Legierungszusammensetzung und zu Abweichungen in der Beschichtungsdicke. Auch war es bei dem bekannten Verfahren nur möglich, die Legierungszusammensetzung dadurch zu ändern, daß man das jeweilige Verhältnis der auf dem Anodenträger angeordneten Nickel-und Zinkanoden änderte, was einen erheblichen Arbeitsaufwand bedeutete.

In Dettner, Elze »Handbuch der Galvanotechnik« Band II, Carl Hanser Verlag 1966, Seiten 468/ 469 ist beschrieben, zur Abscheidung von Nickel-Kobalt-Legierungen einen Elektrolyten zu verwenden, der Nickel und Kobalt in einem bestimmten Verhältnis enthält, wobei zur Aufrechterhaltung der konstanten Zusammensetzung des Elektrolyten Anoden aus beiden Metallen mit getrennten Stromkreisen empfehlenswert seien. Zur Aufrechterhaltung einer konstanten Elektrolytzusammensetzung müsse man entweder Anoden aus Legierungen mit hohem Kobaltgehalt (70%) oder Anoden aus den einzelnen Metallen mit einem Oberflächenverhältnis Kobalt : Nikkel = 3 : 1 verwenden. Eine Steuerungsmöglichkeit zur Anpassung an veränderte Verfahrensbedingungen oder zur Änderung der Legierungszusammensetzung ist auch hier nicht gegeben.

Der Erfindung liegt die Aufgabe zugrunde, ein Verfahren zum galvanischen Abscheiden eines Zink-Nickel-Legierungsüberzuges auf einem Metallgegenstand, insbesondere auf Bandstahl, der eingangs erwähnten Art zu schaffen, das zu Legierungsüberzügen mit guter Korrosionsbeständigkeit auch im verformten Zustand führt. Weiter soll in einfacher Weise eine Steuerung der Konzentration der unterschiedlichen Legierungselemente im Elektrolyten und damit die Abscheidung eines Zink-Nickel-Legierungsüberzuges mit einer gewünschten konstanten prozentualen Zusammensetzung möglich sein.

Die gestellte Aufgabe wird nach der Erfindung dadurch gelöst, daß vor dem galvanischen Abscheiden des Legierungsüberzuges eine intensive stromlose Vorbehandlung des Metallgegenstandes mit dem Elektrolyten bei einer Relativströmungsgeschwindigkeit von mindestens 2 m/S. und einer Behandlungszeit von mindestens 5 Sekunden erfolgt.

Überraschenderweise hat sich bei Versuchen zur Herstellung einer Zink-Nickel-Beschichtung herausgestellt, daß eine gute Korrosionsbeständigkeit dieses Werkstoffs im verformten Zustand nur erhalten wird, wenn dem galvanischen Abscheidungsprozeß eine intensive stromlose Vorbehandlung des Metallgegenstandes wie des Bandstahls mit dem Elektrolyten vorangeht, und zwar bei einer Strömungsgeschwindigkeit am Band von mindestens 2 m/S. und einer Behandlungszeit von mindestens 5 Sekunden. Die stromlose Vorbehandlung kann dabei vonstatten gehen, indem der Bandstahl zunächst ein stromloses Elektrolytbad durchläuft oder indem der Elektrolyt auf den vorbeilaufenden Bandstahl aufgesprüht wird. Durch diese intensive stromlose Vorbehandlung unter hoher Relativgeschwindigkeit zwischen Elektrolytbad und Band wird eine zink-nickel-haltige dünne Primärschicht abgeschieden, so daß anschließend die eigentliche elektrolytische Zink-Nickel-Beschichtung auf dieser Primärschicht erfolgt.

Eine Steuerung der Konzentration der unterschiedlichen Legierungselemente im Elektrolyten und damit die Abscheidung eines Legierungsüberzuges mit einer gewünschten konstanten prozentualen Zusammensetzung wird dadurch erreicht, daß man die jeweils unterschiedliche Legierungselemente enthaltenden Anoden an getrennte Stromzuführungen anschließt und den Strom an den Anoden getrennt steuert.

Dies bedeutet, daß man mehrere Zinkanoden an einem gemeinsamen Anodenträger anordnet und diesen an eine eigene Stromzuführung anschließt. Anoden, die das zweite Legierungselement, Nickel, enthalten, werden an einem anderen Anodenträger angeordnet, der an eine zweite, getrennte Stromzuführung angeschlossen ist. Diese Anordnung hat den Vorteil, daß man durch unterschiedliche Steuerung des Stromes an den beiden Zink- bzw. Nickel-Anodenträgern die Konzentration der Komponenten im Elektrolyten leicht regeln kann. Die jeweils nur ein Legierungselement enthaltenden Anodenträger können hierbei in zwei verschiedenen Elektrolyttanks angeordnet sein, die miteinander über einen Vorratstank verbunden sind, so daß die Zusammensetzung des Elektrolyten, trotz getrennter Anodenträger, die Abscheidung einer einheitlichen Legierungszusammensetzung gewährleistet. Durch entsprechende Steuerung der Stromführung kann man in einfacher Weise auch andere prozentuale Zusammensetzungen des Legierungsüberzuges im Hinblick auf Erreichen einer guten Korrosionsbeständigkeit erhalten und diese Zusammensetzung auch dann konstant halten.

Zweckmäßig wird das Verfahren so durchgeführt, daß man jeweils mehrere Anoden eines Legierungselementes, z. B. Zink, in einem gemeinsamen Anodenkorb anordnet und diesen an eine eigene, von Stromzuführungen zu Anodenkörben, die Anoden eines anderen Legierungselementes, z. B. Nickel, enthalten, getrennte Stromzuführung anschließt.

Anhand der Zeichnung soll das erfindungsgemäße Verfahren kurz erläutert werden.

Die Zeichnung zeigt schematisch eine Anlage zum galvanischen Abscheiden eines Zink-Nickel-Legierungsüberzuges auf ein Stahlband 1. Dieses Stahlband 1 soll einseitig mit einem derartigen Legierungsüberzug versehen werden. Das Stahlband 1 ist über die Stromzuführungsrollen 2 als Kathode geschaltet.

Bevor das Stahlband 1 durch die Elektrolyttanks läuft, wird es bei 20 auf der zu beschichtenden Seite einer Vorbehandlung unterzogen, indem es stromlos mit Elektrolyt besprüht wird, um auf dem Band eine zink-nickel-haltige dünne Primärschicht abzuscheiden.

In einem ersten, mit einem geeigneten Elektrolyten gefüllten Tank 3 ist ein Anodenkorb 4 angeordnet, der mit Zinkanoden 5 gefüllt ist. Dieser Anodenkorb ist an eine Stromzuführung 6 angeschlossen. Mittels der elektrischen Schaltung 7, deren Aufbau ansich bekannt ist kann der Strom abhängig von der Auflagedicke, der Bandgeschwindigkeit, der Bandbreite und der gewünschten Zusammensetzung des Legierungsüberzuges gesteuert werden.

Es ist ferner ein zweites, ebenfalls mit Elektrolyt gefüllter Tank 8 vorgesehen, in dem ein Anodenkorb 9 angeordnet ist. Dieser Anodenkorb 9 ist mit Nickelanoden 10 gefüllt.

Die Stromzuführung 11 zu dem zweiten Anodenkorb 9 ist unabhängig von der ersten Stromzuführung 6. Über eine der Schaltung 7 entsprechende Schaltung 12 kann der Strom am Anodenkorb 9 unabhängig von dem Anodenkorb 4 geregelt werden.

Auf dem die Anlage von rechts nach links durchlaufenden Stahlband 1 wird im Tank 3 zunächst Zink aufgelöst. Im Tank 8 erfolgt dann die Auflösung von Nickel. Die Metallabscheidung erfolgt in beiden Tanks 3, 8 als Legierung. Durch die getrennte Stromregelung an den Anodenkörben 4 und 9 wird die Konzentration von Zink und Nickel im Elektrolyten beeinflußt und dadurch die Zusammensetzung der abgeschiedenen Legierung im gewünschten Verhältnis konstant gehalten. Der Elektrolyt ist in beiden Tanks 3, 8 der gleiche und wird den Tanks 3, 8 aus einem gemeinsamen Vorratsbehälter 13 zugeführt.

Gegebenenfalls wäre es auch denkbar, eine elektrisch isolierte Bauweise jedes Anodenkorbes 4 bzw. 9 nach Eingangs- und Ausgangstrum des Bandes 1 vorzusehen.

## Patentansprüche

1. Verfahren zum galvanischen Abscheiden eines Zink-Nickel-Legierungsüberzuges auf einem Metallgegenstand, insbesondere auf Bandstahl, unter Verwendung löslicher, die Legierungselemente enthaltender Anoden, dadurch gekennzeichnet, daß vor dem galvanischen Abscheiden des Legierungsüberzuges eine intensive stromlose Vorbehandlung des Metallgegenstandes mit dem Elektrolyten bei einer Relativströmungsgeschwindigkeit von mindestens 2 m/S. und einer Behandlungszeit von mindestens 5 Sekunden erfolgt.

2. Verfahren nach Anspruch 1, dadurch gekennzeichnet, daß die Vorbehandlung durch Durchleiten des Metallgegenstandes durch ein Elektrolytbad erfolgt.

3. Verfahren nach Anspruch 1, dadurch gekennzeichnet, daß die Vorbehandlung durch Aufsprühen des Elektrolyten auf den Metallgegenstand erfolgt.

4. Verfahren nach einem der Ansprüche 1 bis 3, unter Verwendung löslicher, jeweils nur ein Legierungselement enthaltender Anoden, die man an getrennte Stromkreise anschließt, dadurch gekennzeichnet, daß man den Strom an den unterschiedliche Legierungselemente enthaltenden Anoden getrennt steuert.

## Claims

1. Method for galvanically depositing a zinc-nickel-alloy plating on a metal object, in particular on a steel strip, using soluble anodes which contain the alloy elements, characterized in that, prior to the galvanic depositing of the alloy plating, there occurs an intensive, currentless pretreatment of the metal object with the electrolyte at a relative flow speed of at least 2 meters per secound and a treatment time of at least 5 seconds.

2. The method according to claim 1, characterized in that the pretreatment occurs by guiding the metal object through an electrolyte bath.

3. The method according to claim 1, characterized in that the pretreatment is done by spraying the electrolyte onto the metal object.

4. The method according to one of the claim 1 to 3, by using soluble anodes which each contain only one alloy element, which anodes are connected to separate circuits, characterized in that the current is controlled separately for the anodes, which contain different alloy elements.

## Revendications

1. Procédé de dépôt galvanique d'un revêtement d'alliage de zinc-nickel sur un objet métallique, en particulier, sur une bande en acier, en utilisant des anodes solubles contenant les éléments d'alliage, caractérisé en ce que, avant le dépôt galvanique du revêtement d'alliage, on soumet l'objet métallique à un traitement préalable intensif sans courant avec l'électrolyte à une vitesse d'écoulement relative d'au moins 2 m/s et avec un temps de traitement d'au moins 5 secondes.

2. Procédé selon la revendication 1, caractérisé en ce qu'on effectue le traitement préalable en faisant passer l'objet métallique à travers un bain d'électrolyte.

3. Procédé selon la revendication 1, caractérisé en ce qu'on effectue le traitement préalable en pulvérisant l'électrolyte sur l'objet métallique.

4. Procédé selon une des revendications 1 à 3 en utilisant des anodes solubles qui ne contiennent chaque fois qu'un élément d'alliage et que l'ion raccorde à des circuits de courant séparés, caractérisé en ce qu'on règle séparément le courant appliqué aux anodes contenant des éléments d'alliage différents.
